# EUROPÄISCHE PATENTSCHRIFT

(11) **EP 4 180 569 B1**
(45) Veröffentlichungstag und Bekanntmachung des Hinweises auf die Patenterteilung: **26.03.2025**
(21) Anmeldenummer: 22191767.7
(22) Anmeldetag: 23.08.2022
(51) Int. Cl.: D06N 3/00, D06N 3/06, D06N 3/08

(54) **WEICH-PVC FILME MIT GERINGER KAFFEE-ANSCHMUTZUNG**
SOFT PVC FILMS WITH LOW COFFEE SOILING
FILMS EN PVC SOUPLE A FAIBLE SOUILLURE DE CAFE

(30) Priorität: 16.09.2021 DE 102021210253
(43) Veröffentlichungstag der Anmeldung: 17.05.2023
(73) Patentinhaber: Benecke-Kaliko AG, 30419 Hannover (DE)
(72) Erfinder: Neumann, Thorsten, 30165 Hannover (DE); Heckel, Andreas, 30165 Hannover (DE)
(74) Vertreter: Continental Corporation

(56) Entgegenhaltungen:
- WO-A1-02/094927
- CN-A- 108 823 995
- US-A1- 2012 258 303
- US-A1- 2019 255 806

## Beschreibung

Die Erfindung betrifft einen Weich-PVC-Film oder einen Mehrschichtverbund mit mindestens einer Schicht aus dem Weich-PVC-Film und Verfahren zur Herstellung des Weich-PVC-Films oder des Mehrschichtverbunds und deren Verwendung.

Weich-PVC Filme finden eine breite Anwendung im Bereich Kunstleder. Anwendungsbereiche liegen beispielsweise in der Automobil- und der Heimanwendung. Die Farbpalette dieser Produkte tendiert in den letzten Jahren zu immer helleren Varianten.

Eine Herausforderung hierbei ist das Anschmutzverhalten dieser Filme oder Multischichtverbundsysteme. Zur Bewertung des Anschmutzverhaltens solcher Systeme gibt es eine Reihe von Anschmutztests, in denen das Anschmutzverhalten gegenüber bestimmten Anschmutzmedien getestet wird.

Generell gibt es gängige Anschmutzmedien, wie beispielsweise Kaffee, welcher in einem Anschmutztest unter anderem über 24 Stunden als Fleck auf der Oberfläche verbleiben muss und danach über ein nasses Tuch entfernt wird. Ein zweites Beispiel für einen gängigen Anschmutztest beruht auf einem mit Ruß und Öl angeschmutztem textilen Träger, dem Normgewebe EMPA 128. Durch beide Prüfungen werden sowohl wasserquellbare als auch wasserdurchgängige sowie ölquellbare und öldurchgängige Schichten beansprucht und tendieren zur Farbstoffaufnahme mit entsprechender Verschmutzungserscheinung. Somit war es in der Vergangenheit nur möglich, tendenziell einen Anschmutztest zu priorisieren, wobei der zweite Test teils drastische Verschmutzungserscheinungen aufwies.

Kunstleder auf Basis von Weich-PVC besteht aus mehreren Schichten, die einen Deckstrich, welcher meist als farbgebende Schicht eingefärbt ist, einen Zwischenstrich, welcher meist als geschäumte Schicht vorliegt, um die Haptik zu verbessern, und einen Kaschierstrich, welcher die Bindung zu einem textilen Träger erlaubt, umfassen.

PVC-Filme werden meist mit Füllstoffen wie Calciumcarbonat, Stabilisatoren wie Calcium-, Barium- oder Zinkseifen und Perchloraten versehen.

Kaffee besteht aus gerösteten Kaffeebohnen. Durch den Röstprozess kommt es zur Oxidation der Kaffeebohne und zur vermehrten Bildung von Carboxylgruppen an der Oberfläche sowie Carboxylgruppen enthaltende migrationsfähige, meist braun eingefärbte Moleküle wie Kaffeeölen. Diese sind leicht in Wasser löslich, insbesondere bei erhöhten Temperaturen oberhalb von 60 °C.

Das durch Anschmutztests ermittelte Anschmutzverhalten von üblichen Weich-PVC-Filmen bzw. üblichen Mehrschichtverbundsystemen wie Kunstleder hat sich als nicht zufriedenstellend erwiesen. So haben beispielsweise nachstehend beschriebene Untersuchungen des Anschmutzverhaltens üblicher PVC-Filme gezeigt, das Kaffeeflecken optisch erkennbar sind und es unmöglich ist, diese Verfärbung wieder rückgängig zu machen

Die Aufgabe der Erfindung bestand insbesondere darin, einen Weich-PVC-Film oder einen Mehrschichtverbund mit mindestens einer Schicht aus dem Weich-PVC-Film bereitzustellen, wobei der Weich-PVC-Film oder der Mehrschichtverbund, insbesondere Kunstleder, ein verbessertes Anschmutzverhalten zeigt, insbesondere gegenüber Kaffeeflecken. Ferner sollte ein verbessertes Anschmutzverhalten sowohl gegenüber hydrophilen Verschmutzungen, wie z.B. Kaffee, als auch gegenüber hydrophoben Verschmutzungen, wie z.B. Ölen, möglich sein.

Die Erfinder haben festgestellt, dass eine Verbesserung des Anschmutzverhaltens auf Basis des Verständnisses der molekularen Zusammenhänge der Bildung von Verschmutzungen insbesondere im Fall Kaffee erreicht werden kann. Kaffee enthält Carboxylgruppen enthaltende, migrationsfähige, meist braun eingefärbte Moleküle wie Kaffeeöle. Insbesondere wurde festgestellt, dass die im Kaffee enthaltenen Carboxylgruppen mit zweiwertigen Kationen, die in üblichen PVC-Filmen enthalten sind, Komplexe bilden, wodurch im Kaffee enthaltene Moleküle an den Feststoffen in der Weich-PVC-Matrix angebunden werden, wodurch ein Kaffeefleck optisch erkennbar ist. Durch die Komplexbildung ist es unmöglich diese Verfärbung rückgängig zu machen. Das Anschmutzverhalten wird somit durch mehrwertige, insbesondere zweiwertige, Ionen, insbesondere Calciumionen, in der Polymermatrix ausgelöst.

Dementsprechend wurde ein Weich-PVC-Film oder einen Mehrschichtverbund mit mindestens einer Schicht aus dem Weich-PVC-Film konzipiert, in dem die Aufnahme frei verfügbarer zweiwertiger Metallkationen vermieden oder zumindest verringert werden kann.

Die Erfindung betrifft somit einen Weich-PVC-Film oder einen Mehrschichtverbund mit mindestens einer Schicht aus dem Weich-PVC-Film, wobei der Weich-PVC-Film PVC und mindestens einen Weichmacher enthält und ferner mindestens eine Komponente umfasst, die ausgewählt ist aus:
i) einem Fettsäuresalz eines einwertigen Metallkations als Stabilisator;
ii) einem Perchloratsalz eines einwertigen Metallkations als Stabilisator, wobei das Perchloratsalz auf einem Träger aus einem Kunststoff oder einem anorganischen Material geträgert ist, wobei der Träger keine zweiwertigen Metallkationen enthält; iii) Kern-Schale-Teilchen als farbgebendem Mittel, wobei der Kern aus einem Pigment gebildet ist und die Schale das Pigment verkapselt und keine zweiwertigen Metallkationen enthält,
   wobei der Weich-PVC-Film ein farbgebendes Mittel enthält, welches ausgewählt ist aus der Komponente iii) und/oder einem davon verschiedenen farbgebenden Mittel und wobei in dem Weich-PVC-Film der Anteil an zweiwertigen Metallkationen, die nicht durch ein Hüllmaterial verkapselt sind, weniger als 0,1 Gew.-% beträgt.

Durch gezieltes Einsetzen von monovalenten Ionen, wie Kalium und Natrium, beispielsweise durch Einsatz eines entsprechenden Fettsäuresalzes und/oder Perchloratsalzes, konnte das Anschmutzverhalten des PVC-Films oder des in einem Mehrschichtverbund enthaltenen PVC-Films, z.B. als Deckfilm, verbessert werden. Alternativ oder zusätzlich wurde der Träger, insbesondere Pulver-Träger, des Perchloratstabilisators auf eine Polymerbasis, wie PVC, oder ein anorganisches Material, das keine zweiwertigen Metallkationen enthält, umgestellt. Bei Einsatz von Pigmenten kann außerdem je nach Pigment eine Verkapselung des Pigments in Form von Kern-Schale-Teilchen eine Verbesserung des Anschmutzverhaltens ermöglichen. Im Ergebnis wurde ein Weich-PVC-Film bzw. ein diesen Film enthaltender Mehrschichtverbund, insbesondere Kunstleder, erhalten, welche ein deutlich besseres Anschmutzverhalten zeigten.

Im Rahmen der Erfindung wurde außerdem gefunden, dass durch die geringe Tendenz des Anschmutzverhaltens des erfindungsgemäßen Weich-PVC-Films, z.B. als Deckfilm in einem Mehrschichtverbund wie Kunstleder, mit wässrigen Systemen wie Kaffee, ein ölabweisender wässriger Lack in Kombination mit dem PVC Film verwendet werden konnte. Diese Kombination erwies sich als sehr hilfreich, da sowohl bei Kaffee- als auch bei Ruß-Öl-Anschmutz- und Reinigungsprüfungen eine Verbesserung des Anschmutzverhaltens erreicht werden konnte.

Das Anschmutzverhalten der erfindungsgemäßen Weich-PVC-Filme und diesen Film enthaltende Mehrschichtverbundsysteme, insbesondere Kunstleder, wurde auch in Langzeitversuchen evaluiert, wobei sich über die Zeit keine Verschlechterung eingestellt hat.

Nachfolgend wird die Erfindung ausführlich erläutert.

Die Erfindung betrifft einen erfindungsgemäßen Weich-PVC-Film und einen Mehrschichtverbund, der mindestens eine Schicht aus dem erfindungsgemäßen Weich-PVC-Film enthält. Die folgenden Angaben zum erfindungsgemäßen Weich-PVC-Film beziehen sich naturgemäß in gleicher Weise auf den mindestens einen Weich-PVC-Film, der in dem erfindungsgemäßen Mehrschichtverbund, insbesondere Kunstleder, enthalten ist.

Der erfindungsgemäße Weich-PVC-Film enthält Polyvinylchlorid, hier wie üblich mit der Abkürzung PVC bezeichnet. Es können ein oder mehrere Typen an PVC enthalten sein. Es können die handelsüblichen PVC-Typen oder Mischungen davon verwendet werden. Das PVC kann z.B. mindestens einen Emulsions-PVC (E-PVC), z.B. mit einem K-Wert von 65 bis 90, bevorzugt 70 bis 80, mindestens einen Suspensions-PVC (S-PVC), einschließlich Mikrosuspensions-PVCs, oder Mischungen der vorgenannten PVC-Typen sein. Das PVC ist oder umfasst bevorzugt E-PVC.

Der Anteil an PVC im Weich-PVC-Film kann in weiten Bereichen variieren und z.B. im Bereich von 20 bis 80 Gew.-%, bevorzugt 20 bis 60 Gew.-%, bezogen auf das Gesamtgewicht des Weich-PVC-Films, liegen.

Der erfindungsgemäße Weich-PVC-Film enthält ferner mindestens einen Weichmacher. Es kann ein Weichmacher oder eine Mischung von zwei oder mehr Weichmachern enthalten sein. Es können die auf dem Gebiet üblichen Weichmacher eingesetzt werden, die dem Fachmann bekannt sind.

Beispiele für geeignete Weichmacher sind Phthalsäureester, wie z.B. Dioctylterephthalat, lineares Undecylphthalat, Diisodecylphtalat (DIUP) und Diethylhexylphthalat (DEHP), Ester von aliphatischen Dicarbonsäuren oder höherwertigen Carbonsäuren, wie z.B. Adipate, Sebacate, Citrate und 1,2-Cyclohexandicarbonsäurediisononylester (DINCH), epoxydierte Öle, z.B. epoxidiertes Sojabohnenöl, Trimellitate, Polyester, Phosphorsäureester, Fettsäureester, Terephthalsäureester, Weichmacher auf Basis von Glykol, Oligoglykol oder Polyethylenglykol, Rizinusöl-basierte Weichmacher, chlorierte oder bromierte Weichmacher, Weichmacher auf Sulfatbasis, polymere Weichmacher, ionische Flüssigkeiten und Mischungen von zwei oder mehr dieser Weichmacher.

Der Gesamtgehalt an Weichmacher in dem Weich-PVC-Film kann z.B. im Bereich von 40 bis 150 Gew.-Teilen, bevorzugt 60 bis 120 Gew.-Teilen, pro 100 Gew.-Teilen PVC liegen.

Es konnte gezeigt werden, dass die Art des Weichmachers, wie Phthalate, Trimellitate oder polymere Weichmacher, sowie die eingesetzten Typen an PVC, wie E-PVC-Typen, nur einen geringen Einfluss auf das Anschmutzverhalten hatten. Es konnte dennoch folgende Abhängigkeit festgestellt werden: Bei Einsatz von einem Trimellitat als Weichmacher wurde eine verbessertes Anschmutzverhalten im Vergleich zum Einsatz von einem Phthalat als Weichmacher beobachtet.

Der erfindungsgemäße Weich-PVC-Film umfasst ferner mindestens eine Komponente, die ausgewählt ist aus:
i) einem Fettsäuresalz eines einwertigen Metallkations als Stabilisator;
ii) einem Perchloratsalz eines einwertigen Metallkations als Stabilisator, wobei das Perchloratsalz auf einem Träger aus einem Kunststoff oder einem anorganischen Material geträgert ist, wobei der Träger keine zweiwertigen Metallkationen enthält;
iii) Kern-Schale-Teilchen als farbgebendem Mittel, wobei der Kern aus einem Pigment gebildet ist und die Schale das Pigment verkapselt und keine zweiwertigen Metallkationen enthält und Mittel und wobei in dem Weich-PVC-Film der Anteil an zweiwertigen Metallkationen, die nicht durch ein Hüllmaterial verkapselt sind, weniger als 0,1 Gew.-% beträgt.

Die optionale Komponente i) ist ein Fettsäuresalz eines einwertigen Metallkations, das als Stabilisator in dem Weich-PVC-Film dienen kann. Als Fettsäuresalz eines einwertigen Metallkations können ein oder mehrere Fettsäuresalze eines einwertigen Metallkations eingesetzt werden.

In herkömmlichen Weich-PVC-Filmen werden als Stabilisator üblicherweise Metallseifen, also Fettsäuresalze von mehrwertigen, insbesondere zweiwertigen, Metallkationen, insbesondere von Calcium- oder Zinkionen, eingesetzt. Das erfindungsgemäß eingesetzte Fettsäuresalz eines einwertigen Metallkations enthält keine mehrwertigen Kationen. Der Weich-PVC-Film enthält daher bevorzugt keine Fettsäuresalze, die mehrwertige, insbesondere zweiwertige, Metallkationen umfassen (Metallseifen).

Das einwertige Metallkation des Fettsäuresalzes eines einwertigen Metallkations ist bevorzugt Natrium und/oder Kalium.

Die Fettsäure des Fettsäuresalzes kann z.B. mindestens 6 Kohlenstoffatome enthalten, vorzugsweise 6 bis 21 Kohlenstoffatome, besonders bevorzugt 12 bis 18 Kohlenstoffatome. Beispiele für geeignete Fettsäuresalze sind Laurate und Stearate, z.B. Natriumlaurat, Kaliumlaurat, Natriumstearat, Kaliumstearat oder Kombinationen davon.

Der Anteil an Fettsäuresalz eines einwertigen Metallkations in dem Weich-PVC-Film, sofern vorhanden, kann z.B. im Bereich von 0,1 bis 10 Gew.-Teilen, bevorzugt 0,2 bis 6 Gew.-Teilen, bevorzugter 0,4 bis 4 Gew.-Teilen, pro 100 Gew.-Teilen PVC liegen. Der Anteil bezieht sich dabei auf den Gesamtgehalt an Fettsäuresalz eines einwertigen Metallkations in dem Weich-PVC-Film.

Die optionale Komponente ii) ist ein Perchloratsalz eines einwertigen Metallkations als Stabilisator, wobei das Perchloratsalz auf einem Träger aus einem Kunststoff oder einem anorganischen Material geträgert ist, wobei der Träger keine zweiwertigen Metallkationen enthält.

Entgegen den Erwartungen erwiesen sich geträgerte und ungeträgerte Perchloratbasierte Stabilisatoren als kein geeignetes Bleichmittel für die Kaffee-Anschmutzungen im Allgemeinen und hatten somit keinen Effekt auf eine Reduktion der Verfärbung durch das Perchlorat an sich als Oxidationsmittel. Allerdings hat sich gezeigt, dass geträgerte perchloratbasierte Stabilisatoren einwertiger Metallkationen, sofern der Träger keine zweiwertige Metallkationen enthält, die schon vorliegende Verfärbung reduzieren kann. Ungeträgerte Perchlorate sind meist in Polyethylenoxiden oder Polyethylenglykolen (PEG) mit einem Anteil von bis zu 15% gelöst. PEGs reduzieren meist die thermischen Eigenschaften von PVC und neigen zu Migration an die Oberfläche und werden aus diesen Gründen zweckmäßigerweise nicht in der Rezeptur verwendet.

Als optionales Perchloratsystem wurde erfindungsgemäß ein auf einem Träger geträgertes Perchloratsalz eines einwertigen Metallkations verwendet. Das einwertige Metallkation des Perchloratsalzes ist bevorzugt Natrium und/oder Kalium. Somit ist das eingesetzte Perchloratsalz bevorzugt Natriumperchlorat und/oder Kaliumperchlorat.

Das Perchloratsalz ist auf einem Träger aus einem Kunststoff oder einem anorganischen Material geträgert, wobei der Träger keine zweiwertigen Metallkationen enthält. Als Kunststoff für den Träger eignet sich bevorzugt PVC. Beispiele für geeignete anorganische Materialien als Träger sind ein Siliciumdioxid oder ein Zeolith. Wie gesagt enthält der Träger kein zweiwertiges Metallkation.

In einer besonders bevorzugten Ausführungsform ist die optionale Komponente ii) ein Perchloratsalz eines einwertigen Metallkations als Stabilisator, wobei das Perchloratsalz auf einem Träger aus PVC geträgert ist. Dieses PVC kann identisch oder unterschiedlich zu dem PVC des Filmes sein. In Versuchen haben sich insbesondere Mikrosuspensions- und Suspensionstypen als vorteilhaft erwiesen, da diese keine offenporige Struktur wie E-PVC Typen zeigen und somit eine besser stabilisierende Wirkung wie auch einen blasenfreien Film ermöglichen. Ein auf einem PVC-Träger geträgerter Perchlorat-Stabilisator erwies sich als ideal. Auch nach durchgeführten Anschmutztests, insbesondere mit Kaffeeflecken z.B. in Anlehnung der Normanschmutzung DIN EN 15973:2011-05 war fast keine Verfärbung erkennbar, wobei Delta E-Werte unterhalb von 1 ermittelt wurden. Das PVC des PVC-Trägers kann z.B. ein E-PVC sein, ist aber bevorzugt ein Suspensions-PVC oder ein Mikrosuspensions-PVC.

Der Kaffeetest in Anlehnung der Normanschmutzung DIN EN 15973:2011-05 wird wie folgt ausgeführt: ein löslicher Kaffee (Instant) wird mit einem Anteil von 2,5 g in eine Wassermenge (entmineralisiert) von 240 g gegeben. Das Wasser hat eine Temperatur vor dem Mischen von 60-80°C. Die Lösung wird auf den Weich-PVC-Film bzw. den Mehrschichtverbund (z.B. Substrat, Film oder Kunstleder) via Pipette (2ml) aufgetragen. Nach eine Einwirkzeit von 24 Stunden bei Raumtemperatur (ca. 23°C) wird die Hälfte der angeschmutzten Fläche mittels Baumwolltuch und einer Seifenlösung (0,05% Texapon N70) gereinigt. Anschließend wird durch Messung mit einen Farbmessgerät der Delta E-Wert (Farbabstand, gemessen im Lab-Farbraum) der behandelten Fläche im Vergleich zu einer nicht der Verschmutzung unterworfenen Fläche des Films bestimmt.

Der Anteil an Perchloratsalz (aufgrund rechtlicher Gefährdungsklassen ist die maximale verfügbare Konzentration 20 Gew.-% in festem Medium) eines einwertigen Metallkations in dem Träger wie vorstehend beschrieben kann z.B. 0,2 bis 20 Gew.-Teile, bevorzugt 1 bis 10 Gew.-Teile, pro 100 Gew-Teilen Träger betragen, wobei der Träger beispielsweise PVC, wie Emulsions-PVC, Suspensions-PVC, Mikrosuspensions-PVC, oder Silciumdioxid ist. Es versteht sich, das sich das Gewicht des Trägers auf den Träger ohne das Perchloratsalz bezieht. Der mit dem Perchloratsalz eines einwertigen Metallkations geträgerte Träger wie vorstehend beschrieben kann dann z.B. in einer Menge von 0,1 bis 20 Gew.-Teilen pro 100 Gew.-Teilen PVC zu der Mischung zugesetzt werden, aus der der Weich-PVC-Film gebildet wird.

Der Anteil an Perchloratsalz eines einwertigen Metallkations (ohne Berücksichtigung des Trägers), sofern vorhanden, in dem Weich-PVC-Film, kann z.B. 0,001 bis 5 Gew.-Teile Perchloratsalz (ohne entsprechenden Träger), bevorzugt 0,01 bis 3 Gew.-Teile, pro 100 Gew.-Teilen PVC betragen.

In einer besonders bevorzugten Ausführungsform enthält der erfindungsgemäße Weich-PVC-Film Perchloratsalz eines einwertigen Metallkations als Stabilisator, wobei das Perchloratsalz auf einem Träger aus einem Kunststoff oder einem anorganischen Material geträgert ist, wobei der Träger keine zweiwertigen Metallkationen enthält (Komponente ii).

Die Wärmestabilisierung des Weich-PVC-Films durch einen Perchloratstabilisator wurde als ausreichend empfunden. Eine zusätzliche Stabilisierung, z.B. durch die Stabilisatoren gemäß Komponente i), ist daher nicht zwingend erforderlich. Eine zusätzliche Stabilisierung von erfindungsgemäßen Mehrschichtverbundsystemen wie Kunstleder, kann z.B. mittels Aufnahme von Calcium- und Zinkseifen, sowie entsprechender Additive, wie z.B. Beta-Diketone, sterisch gehinderte und ungehinderte Phenole, z.B. die Irganoxtypen, oder Epoxide, in an den Weich-PVC-Film angrenzenden Schichten, wie z.B. einer Zwischenschicht, die als Schaumschicht ausgebildet ist, gewährleistet werden. Eine Kombination der Stabilisatoren gemäß Komponente i) und Komponente ii) in dem Weich-PVC-Film ist aber natürlich auch möglich.

Bei der optionalen Komponente iii) handelt es sich um Kern-Schale-Teilchen als farbgebendem Mittel, wobei der Kern aus einem Pigment gebildet ist und die Schale das Pigment verkapselt und keine zweiwertigen Metallkationen enthält. Es können eine Art von Kern-Schale-Teilchen oder Mischungen von zwei oder mehr verschiedener Arten von Kern-Schale-Teilchen eingesetzt werden.

Das Pigment, das den Kern bildet, ist ein farbgebendes Mittel, und dient der Farbgebung des Weich-PVC-Films. Es kann sich um übliche Pigmente handeln, die auf dem Gebiet zur Farbgebung eingesetzt werden. Das Pigment ist vorzugsweise ein anorganisches Pigment, das bevorzugt ein mehrwertiges Metallion, z.B. ein zweiwertiges und/oder dreiwertiges Metallion, enthält. Beispiele für geeignete Pigmente sind Eisenoxid, z.B. Fe₂O₃, FeO(OH), BaCrO₄ und/oder BiVO₄. Es kann sich allgemein um Standardpigmente handeln, welche mit einem Schalensystem geschützt sind.

Das Kern-Schale-Teilchen enthält ferner eine Schale, die kein zweiwertiges Metallkation enthält. Bevorzugt sind auch keine dreiwertigen Metallkationen enthalten. Die Schale umhüllt den Kern bzw. das Pigment, wodurch das Pigment verkapselt wird. Eine Verkapselung bedeutet dabei, dass die Schale den Austritt von in dem Pigment enthaltenen Metallionen und deren Migration in die Weich-PVC-Matrix verhindert. Die Schale ist bevorzugt transparent oder zumindest transluzent.

Die Schale der Kern-Schale-Teilchen kann aus einem anorganischen Material, bevorzugt Siliciumdioxid oder Aluminiumoxid, oder einem organischen Polymer, bevorzugt einem Polyolefin, gebildet sein.

Der erfindungsgemäße Weich-PVC-Film kann nur eine der drei Komponenten i), ii) oder iii) enthalten, oder eine Kombination von zwei oder allen drei Komponenten enthalten:
Komponente i) und Komponente ii);
Komponente i) und Komponente iii);
Komponente ii) und Komponente iii); oder
Komponente i) und Komponente ii) und Komponente iii).

Wie gesagt, ist der Einsatz von Komponente i) allein oder in Kombination mit Komponente ii) und/oder Komponente iii) bevorzugt.

Der Anteil an Kern-Schale-Teilchen wie vorstehend beschrieben kann, sofern vorhanden, z.B. 0,01 bis 25 Gew.-Teile, bevorzugt 0,01 bis 10 Gew.-Teile, pro 100 Gew.-Teilen PVC betragen.

Der Weich-PVC-Film enthält ein farbgebendes Mittel. Dabei kann es sich um die optionalen Kern-Schale-Teilchen gemäß Komponente iii) und/oder mindestens ein davon verschiedenes farbgebendes Mittel handeln.

Es ist bevorzugt, dass alle Pigmentpartikel in dem Weich-PVC-Film, gecoated sind und somit als Kern-Schale-Partikel vorliegen.

Beispiele für farbgebende Mittel, die von den Kern-Schale-Teilchen gemäß Komponente iii) verschieden sind, können z.B. anorganische Pigmente, die keine mehrwertigen Metallkationen enthalten, wie z.B. Ruß, anorganische Farbstoffe, die keine freien unkomplexierten mehrwertigen Metallkationen enthalten, wie z.B. Kupferphthalocyanin, organische Farbstoffe, wie z.B. Chinacridon oder Diketopyrrolopyrrol, und organische Pigmente, wie z.B. ß-Naphthol-Pigmente oder Azopigmente.

Der erfindungsgemäße Weich-PVC-Film kann gegebenenfalls ferner ein oder mehrere weitere Additive enthalten, die auf dem Gebiet üblich sind. Beispiele für geeignete weitere Additive sind Mattierungsmittel, Quantumdots, Füllstoffe, Verlaufshilfsmittel, Entschäumer, Gleitmittel, Rheologiehilfsmittel, Verdicker, Vernetzer, Lichtschutzmittel, Oberflächenmodifikatoren, Stabilisatoren, Verstärkungsmittel, wie z.B. Fasern, Flammschutzmittel, Treibmittel, chemisch wie auch physikalisch, grenzflächenaktive Substanzen und/oder Biozide. Der Fachmann kann geeignete weitere Additive je nach Einsatzzweck auswählen.

Es ist bevorzugt, dass die eingesetzten Additive Additive sind, die keine zweiwertigen Metallkationen enthalten. Gegebenenfalls können auch Additive eingesetzt werden, die zweiwertige Metallionen enthalten, wenn sie durch ein Hüllmaterial verkapselt sind, z.B. in Form von Kern-Schale-Teilchen, wobei das betreffende Additiv den Kern bildet und die Schale das Hüllmaterial.

Beispielsweise enthält der Weich-PVC-Filmen bevorzugt keine Füllstoffe, die ein zweiwertiges Metallkation, insbesondere Ca²⁺ oder Zn²⁺, wie z.B. Calciumcarbonat oder Zinkoxid, enthalten. Als Füllstoffe sind z.B. Cellulose oder Siliziumdioxid geeignet. Der Weich-PVC-Film kann aber auch frei von Füllstoffen sein. Geeignete Flammschutzmittel sind z.B. verschiedene Phosphate, wie Ammoniumphosphat, oder Blähgraphite. Geeignete Stabilisatoren, die sich von den Stabilisatoren gemäß der Komponente i) und der Komponente ii) unterscheiden, sind z.B. sterisch gehinderte und ungehinderte Phenole (z.B. Irganox-Typen), UV-Stabilisatoren, insbesondere HALS, β-Diketone, Epoxidbasierte Stabilisatoren und/oder Amin-basierte Stabilisatoren.

Der erfindungsgemäße Weich-PVC-Film enthält weniger als 0,1 Gew.-% an frei verfügbaren zweiwertigen Metallkationen oder bevorzugt keine frei verfügbaren zweiwertigen Metallkationen, insbesondere nur geringe Konzentrationen an frei verfügbaren Ca²⁺-Ionen, Mg²⁺-Ionen und/oder Zn²⁺-Ionen oder insbesondere keine frei verfügbaren Ca²⁺-Ionen, Mg²⁺-Ionen und/oder Zn²⁺-Ionen.

Unter frei verfügbaren zweiwertigen Metallkationen werden dabei zweiwertige Metallkationen verstanden, die Bestandteil von Verbindungen, Salzen oder anderen Materialien sind, die in dem Weich-PVC-Film enthalten sind, es sei denn, die bzw. das zweiwertige Metallkationen enthaltende Verbindung, Salz oder andere Material ist durch ein Hüllmaterial verkapselt. Die Verkapselung mit dem Hüllmaterial bedeutet, dass eine Migration des zweiwertige Metallkations aus der Verbindung, dem Salz oder dem anderen Material in die Matrix des Weich-PVC-Films durch das Hüllmaterial verhindert wird.

Ein Beispiel für ein verkapselndes Hüllmaterial ist die Schale der vorstehend beschriebenen Kern-Schale-Teilchen. Als Material für das Hüllmaterial eignen sich die Materialien, die vorstehend für diese Schale genannt wurden, so dass darauf verwiesen wird. Es versteht sich, dass das Hüllmaterial wie die Schale keine zweiwertigen Metallkationen enthält.

Im erfindungsgemäßen Weich-PVC-Film ist der Anteil an zweiwertigen Metallkationen, die nicht durch ein Hüllmaterial verkapselt sind, weniger als 0,1 Gew.-%, bevorzugt weniger als 0,01 Gew.-%, besonders bevorzugt weniger als 0,001 Gew.-%, bezogen auf das Gesamtgewicht des Weich-PVC-Films, wobei der Weich-PVC-Film bevorzugter frei von zweiwertigen Metallkationen ist, die nicht durch ein Hüllmaterial verkapselt sind.

In einer weiteren bevorzugten Ausführungsform ist in dem Weich-PVC-Film der Gesamtanteil an Ca²⁺-Ionen, Mg²⁺-Ionen und/oder Zn²⁺-Ionen, die nicht durch ein Hüllmaterial verkapselt sind, weniger als 0,1 Gew.-%, bevorzugt weniger als 0,01 Gew.-%, besonders bevorzugt weniger als 0,001 Gew.-%, bezogen auf das Gesamtgewicht des Weich-PVC-Films, wobei der Weich-PVC-Film bevorzugter frei von Ca²⁺-Ionen, Mg²⁺-Ionen und/oder Zn²⁺-Ionen ist, die nicht durch ein Hüllmaterial verkapselt sind.

Der erfindungsgemäße Weich-PVC-Film kann ein kompakter oder geschäumter Weich-PVC-Film sein, wobei ein kompakter bzw. nicht geschäumter Weich-PVC-Film in der Regel bevorzugt ist.

Der erfindungsgemäße Weich-PVC-Film kann z.B. ein Flächengewicht im Bereich von 5 bis 1200 g/m², bevorzugt 50 bis 500 g/m², aufweisen, insbesondere wenn er als Schicht bzw. Deckschicht in einem Mehrschichtverbund, wie z.B. Kunstleder, enthalten ist.

Der erfindungsgemäße Weich-PVC-Film kann als eigenständiger Film, z.B. in Form einer Folie oder Belag, z.B. ein Bodenbelag oder ein Wandbelag, oder als Bestandteil eines Mehrschichtverbunds, z.B. als Kunstleder, in der der Film mit weiteren Schichten kombiniert ist, verwendet werden. Der Mehrschichtverbund kann einen oder mehrere erfindungsgemäße Weich-PVC-Filme enthalten.

Der erfindungsgemäße Weich-PVC-Film und der erfindungsgemäße Mehrschichtverbund, insbesondere Kunstleder, eignen sich z.B. für Anwendungen im Innen- und Außenbereich, für Möbel sowie Anwendungen im Bereich von Fahrzeugen, insbesondere Automobilen, oder allgemein in der Industrie, wie z.B. bei Möbelfolien, Bodenbelägen, Wandbelägen, Automobildachhimmel, Automobilinnenraum und/oder Sitzmaterialen, einschließlich Automobilsitze, sowie für entsprechende Artikel im Bereich Mobility oder Contract, wie z.B. Hotelketten, Kinos, Heimanwendungen, Flugzeuge, Bus und Bahn, Kreuzfahrtschiffe (nautische Anwendung).

In einer bevorzugten Ausführungsform ist der erfindungsgemäße Mehrschichtverbund ein Kunstleder. Der Weich-PVC-Film ist in dem Kunstleder bevorzugt als Deckschicht, insbesondere als farbgebende Deckschicht, vorgesehen. Der Weich-PVC-Film kann dabei als geschäumte Schicht oder bevorzugt als kompakte Schicht vorliegen.

Kunstleder ist ein Mehrschichtverbund, der in dieser Reihenfolge eine Deckschicht, welche meist als farbgebende Schicht eingefärbt ist, eine Zwischenschicht, die meist als geschäumte Schicht vorliegt, um die Haptik zu verbessern, eine Kaschierschicht und einen textilen Träger umfasst, wobei die Kaschierschicht zur Anbindung des textilen Trägers dient. Es können weitere Schichten enthalten sein. Deckschicht, Zwischenschicht, und Kaschierschicht werden oft auch als Deckstrich, Zwischenstrich bzw. Kaschierstrich bezeichnet. Das Kunstleder wird beim Gebrauch in der Regel mit der Seite des textilen Träger auf ein Substrat aufgebracht, so dass die Deckschicht der Sichtseite zugewandt ist.

Das als Kunstleder eingesetzte Mehrschichtverbundmaterial wird gewöhnlich durch ein herkömmliches narbgebendes Verfahren mit einer Ledernarbung, Textilnarbung oder einer technischen Oberfläche versehen. Es können übliche narbgebende Verfahren verwendet werden, z.B. Stahlprägen, Vakuumprägen oder Silikonprägen.

In einer bevorzugten Ausführungsform ist der Weich-PVC-Film oder der Mehrschichtverbund, insbesondere das Kunstleder, mit einer oder mehreren Lackschichten versehen, die bei dem Mehrschichtverbund, insbesondere Kunstleder, über der Deckschicht angeordnet sind. Eine Lackschicht ist bevorzugt eine ölabweisende Lackschicht. Andere Lackschichten können z.B. zur Einstellung der Haptik, Optik, z.B. Glanz, und/oder Abriebfestigkeit dienen. Allgemein eignen sich die Lackschichten auch zum Schutz des Weich-PVC-Films bzw. des Mehrschichtverbunds. Die Lackschichten können z.B. transparent, transluzent, farbig oder matt sein.

Zur Beschichtung mit einer ölabweisenden Lackschicht wird bevorzugt ein wässriger ölabweisender Lack eingesetzt. Die ölabweisende Lackschicht kann z.B. auf Acrylaten, Polyurethanen, Polyvinylidenfluorid (PVDF) und/oder Silikonen basieren.

Da das Anschmutzverhalten des Mehrschichtverbunds, insbesondere Kunstleders, durch die Verwendung des erfindungsgemäßen Weich-PVC-Films, insbesondere als Deckschicht, gegenüber wässrigen Systemen, wie Kaffee, deutlich verbessert werden kann, ist es möglich eine ölabweisende Lackschicht in Kombination mit dem Weich-PVC-Film zu verwenden. Dies ermöglicht ein verbessertes Anschmutzverhalten bei Anschmutz- und Reinigungstests, wie z.B. Tests mit Kaffeeflecken in Anlehnung DIN EN 15973:2011-05 wie vorstehend beschrieben und/oder dem Normgewebe EMPA 128 in Anlehnung an ISO 26082-1, sowohl für hydrophile Verschmutzungen, z.B. Kaffee, als auch hydrophobe Verschmutzungen, z.B. Öl.

Insgesamt wird ein Weich-PVC-Film oder Mehrschichtverbund mit einem verbesserten Anschmutzverhalten erhalten, insbesondere gegenüber Kaffeeflecken. Durch die Messung mit einen Farbmessgerät konnte gezeigt werden, dass der Farbabstand, gemessen im Lab-Farbraum ΔE, verringert werden kann. Beispielsweise konnten mit den erfindungsgemäßen Weich-PVC-Filmen bzw. Mehrschichtverbundsystemen Werte von ΔE < 1, bevorzugt ΔE < 0,5 beim Kaffeetest in Anlehnung an die Normanschmutzung DIN EN 15973:2011-05 wie vorstehend beschrieben erhalten werden. Der Wert ΔE (delta E) bezieht sich dabei auf eine nicht angeschmutzte Filmfläche als Referenz, d.h. der ΔE-Wert ist die Differenz zwischen der nicht angeschmutzten Oberfläche und der gemäß dem Kaffeetest angeschmutzten und gereinigten Oberfläche.

Der erfindungsgemäße Weich-PVC-Film oder Mehrschichtverbund wie vorstehend beschrieben ist bevorzugt gemäß dem nachstehend beschriebenen erfindungsgemäßen Verfahren erhältlich.

Die Erfindung betrifft ferner ein Verfahren zur Herstellung eines erfindungsgemäßen Weich-PVC-Films oder eines erfindungsgemäßen Mehrschichtverbunds wie vorstehend beschrieben, umfassend
a) Mischen der Komponenten des PVC-Films, umfassend PVC und mindestens einen Weichmacher und mindestens eine Komponente, die ausgewählt ist aus:
   i) einem Fettsäuresalz eines einwertigen Metallkations als Stabilisator;
   ii) einem Perchloratsalz eines einwertigen Metallkations als Stabilisator, wobei das Perchloratsalz auf einem Träger aus einem Kunststoff oder einem anorganischen Material geträgert ist, wobei der Träger keine zweiwertigen Metallkationen enthält;
   iii) Kern-Schale-Teilchen als farbgebendem Mittel, wobei der Kern aus einem Pigment gebildet ist und die Schale das Pigment verkapselt und keine zweiwertigen Metallkationen enthält,
   unter Bildung einer Mischung, wobei die Mischung ein farbgebendes Mittel als Komponente enthält, welches ausgewählt ist aus der Komponente iii) und/oder einem davon verschiedenen farbgebenden Mittel,
b) Aufbringen der gebildeten Mischung auf ein Substrat oder Formen der gebildeten Mischung und
c) gegebenenfalls Trocknen und/oder Ausgelieren der aufgebrachten oder geformten Mischung unter Bildung des Weich-PVC-Films.

Alle vorstehenden Angaben zu dem erfindungsgemäßen Weich-PVC-Film oder Mehrschichtverbund mit mindestens einer Schicht aus dem Weich-PVC-Film, wie Beispiele und bevorzugte Ausführungsformen, gelten selbstredend entsprechend für das erfindungsgemäße Verfahren, insbesondere hinsichtlich der Komponenten, d.h. PVC, Weichmacher, Komponenten i), ii), iii), der optionalen zusätzlichen Additive, und die beschriebenen Ausgestaltungen des Weich-PVC-Films und des Mehrschichtverbunds. Es wird daher auf diese Angaben verwiesen.

Gemäß Schritt a) des erfindungsgemäßen Verfahrens wird eine Mischung durch Mischen der Komponenten des Weich-PVC-Films gebildet. Die Komponenten umfassen das mindestens PVC und mindestens einen Weichmacher und mindestens eine Komponente, die ausgewählt ist aus den Komponenten i), ii) und iii) wie vorstehend beschrieben. Die Mischung kann ferner als weitere Komponenten gegebenenfalls ein oder mehrere weitere Additive wie vorstehend beschrieben enthalten.

Die Mischung kann frei von Lösungsmitteln sein oder eine oder mehrere Lösungsmittel, z.B. Wasser und/oder ein organisches Lösungsmittel, enthalten. Bevorzugt enthält die Mischung ein oder mehrere Lösungsmittel, bevorzugt Wasser und gegebenenfalls ein oder mehrere Lösungsmittel, wobei die gebildete Mischung in Form einer pastösen Masse vorliegen kann.

Die Komponenten können in fachüblichen Mischvorrichtungen gemischt werden. Die Mischung kann bei Umgebungstemperatur oder unter Erwärmen erfolgen. Die Reihenfolge der Zugabe der Komponenten ist beliebig. Es ist häufig zweckmäßig, den Weichmacher in der Mischvorrichtung vorzulegen und dann die anderen Komponenten zuzumischen.

Gemäß Schritt b) des erfindungsgemäßen Verfahrens wird die gebildete Mischung auf ein Substrat aufgebracht oder durch ein Formverfahren in die gewünschte Form gebracht.

Für die Filmerstellung durch Formen der gebildeten Mischung kann die Mischung z.B. mittels Kalander oder Extruder in die gewünschte Form gebracht werden, um den Weich-PVC-Film zu erhalten, wobei es sich um übliche Formgebungsverfahren für Thermoplasten handelt. Hierfür eignen sich z.B. lösemittelfreie Mischungen.

Für die Aufbringung der Mischung auf ein Substrat können gängigen Verfahren eingesetzt werden, z.B. Streichen, Rakeln, Sprühen, Drucken oder Gießen. Hierfür werden bevorzugt Mischungen eingesetzt, die Wasser und/oder mindestens ein organisches Lösungsmittel enthalten und z.B. als pastöse Masse vorliegen.

In einem optionalen Schritt c), der insbesondere beim Aufbringen der Mischung auf ein Substrat durchgeführt wird, wird die Mischung getrocknet und/oder ausgeliert, üblicherweise getrocknet und ausgeliert. Die Trocknung und/oder Ausgelierung der aufgebrachten Mischung erfolgt gewöhnlich bei einer erhöhten Temperatur, z.B. bei einer Temperatur im Bereich von 100 bis 250 °C. Ausgelierung bedeutet, dass die Mischung geliert, d.h. das PVC-Korn ist im Weichmacher gequollen, so dass die Ketten interkalieren und ein Gel entsteht.

Für die Herstellung eines Mehrschichtverbunds auf Basis des erhaltenen Weich-PVC-Films auf dem Substrat kann z.B. ein Direktbeschichtungsverfahren oder Umkehrverfahren verwendet werden.

Beim Direktbeschichtungsverfahren verbleibt der gebildete Weich-PVC auf dem Substrat, wobei das Substrat den Rest des Mehrschichtverbunds darstellt. Beim Umkehrverfahren werden auf den gebildeten Weich-PVC-Film die restlichen Schichten des Mehrschichtverbunds auf übliche Weise appliziert und anschließend das Substrat vom gebildeten Verbund abgelöst. Beim Umkehrverfahren kann z.B. ein Narbband oder ein Release-Papier als Substrat verwendet werden. Sofern der Weich-PVC-Film nicht die Deckschicht, sondern eine andere Schicht bildet, wird er naturgemäß an einer anderen Stelle in den Verbund appliziert.

Der hergestellte Mehrschichtverbund kann auf der Deckschicht mit einer oder mehreren Lackschichten versehen werden. Wie angeführt ist die Beschichtung mit einem ölabweisenden Lack eine bevorzugte Ausführungsform.

Wenn der Mehrschichtverbund ein Kunstleder ist, wird das Kunstleder im Allgemeinen durch ein herkömmliches narbgebendes Verfahren mit einer Ledernarbung, Textilnarbung oder einer technischen Oberfläche versehen. Es können übliche narbgebende Verfahren verwendet werden, z.B. Stahlprägen, Vakuumprägen oder Silikonprägen.

In einer bevorzugten Ausführungsform des erfindungsgemäßen Verfahrens umfasst die in Schritt a) hergestellte Mischung Wasser und/oder ein organisches Lösungsmittel, bevorzugt Wasser, in Schritt b) wird die Mischung auf ein Substrat aufgebracht und in Schritt c) wird die aufgebrachte Mischung bei einer erhöhten Temperatur, bevorzugt bei einer Temperatur im Bereich von 100 bis 250 °C, getrocknet und/oder ausgeliert, um den PVC-Film zu bilden.

Die Erfindung betrifft auch die Verwendung des erfindungsgemäßen Weich-PVC-Films oder Mehrschichtverbunds wie vorstehend beschrieben als Anti-Schmutz-Oberfläche, insbesondere gegenüber Kaffeeflecken, wobei der Mehrschichtverbund bevorzugt ein Kunstleder ist. Dies wird durch das verbesserte Anschmutzverhalten der erfindungsgemäßen Weich-PVC-Filme und Mehrschichtverbundsysteme ermöglicht.

Die Erfindung wird nun anhand von Untersuchungsergebnissen weiter erläutert.

### Beispiele

In extensiven Messungen konnte gezeigt werden, dass im Kaffee enthaltene Carboxylgruppen eine Komplexbildung mit insbesondere zweiwertigen Ionen wie beispielsweise Calcium-, Barium- oder Zinkionen, eingehen können. Dies führt zur Anbindung der farbigen Kaffee-Moleküle an den Feststoffen in der Weich-PVC Matrix, wodurch ein Kaffeefleck optisch erkennbar ist. Durch die Komplexbildung ist es unmöglich diese Verfärbung rückgängig zu machen.

Alle angegebenen Mengenangaben beziehen sich auf das Gewicht, sofern nicht anders angegeben.

### Referenzbeispiel 1

Beispielsweise konnte in einer Rezeptur mit einem E-PVC, einem Weichmachergehalt von 80 Teilen eines gängigen Phthalates und einem calciumbasierten Stabilisator eine Abhängigkeit der Färbungsintensität mit dem Gehalt an zusätzlichem Calciumcarbonat-Füllstoff aufgezeigt werden:
Für den Deckfilm wurde folgende Formulierung verwendet:
100 Teile E-PVC
80 Teile Weichmacher (DIUP = Diisodecylphtalat)
4 Teile Stabilisator auf Perchlorat Basis auf calciumbasierten Träger
10 Teile Pigmentpräparation (Ruß und Titandioxid)
0-10 Teile Füllstoff (Calciumcarbonat)

Die Paste wird in einem üblichen Dissolver bei 10-24 m/s Umfangsgeschwindigkeit der Dissolverscheibe gemischt bis diese homogen ist. Die Viskosität liegt im Bereich von 1000-10000 mPas. Anschließend wird die Masse via Messerrakel auf eine Substratoberfläche, beispielsweise Streich-Papier, in einer Dicke von 200 g/m² aufgetragen und bei einer Temperatur von 180 °C für 40 sek. geliert. Anschließend wird eine Schaumschicht aufgetragen.

Mit zunehmendem Anteil an Calciumionen in der Matrix nimmt die Verfärbung beim Kaffeetest zu.

Der Kaffeetest in Anlehnung an die Normanschmutzung DIN EN 15973:2011-05 wird wie folgt ausgeführt: ein löslicher Kaffee (Instant) wird mit einem Anteil von 2,5 g in eine Wassermenge (entmineralisiert) von 240 g gegeben. Das Wasser hat eine Temperatur vor dem Mischen von 60-80°C. Die Lösung wird auf den Weich-PVC-Film bzw. den Mehrschichtverbund (z.B. Substrat, Film oder Kunstleder) via Pipette (2ml) aufgetragen. Nach eine Einwirkzeit von 24 Stunden bei Raumtemperatur wird die Hälfte der angeschmutzten Fläche mittels Baumwolltuch und einer Seifenlösung (0,05% Texapon) gereinigt. Anschließend wird durch Messung mit einen Farbmessgerät der Delta E-Wert (Farbabstand, gemessen im Lab-Farbraum) der behandelten Fläche zu einer nicht verschmutzen Fläche als Referenz bestimmt.

### Referenzbeispiel 2

Es wurde entsprechend Referenzbeispiel 1 ein Weich-PVC-Film hergestellt, wobei für den Deckfilm folgende Formulierung verwendet wurde:
100 Teile E-PVC
100 Teile Weichmacher (Jayflex L11P = lineares Undecylphthalat)
2 Teile ASM 711 (Stabilisatorsystem der Firma Baerlocher, welche auf Basis von Calciumhydroxid und Calciumoxid mit entsprechenden Mengen an Perchlorat beruht)
10 Teile Pigmentpräparation (Ruß und Titandioxid)
0-8 Teile Omya3 (Calciumcarbonat) gemäß nachstehender Tabelle

Die Formulierung wurde in einem üblichen Dissolver bei 10-24 m/s Umfangsgeschwindigkeit der Dissolverscheibe zu einer Paste gemischt bis diese homogen ist. Anschließend wird die Masse via Messerrakel auf eine Substratoberfläche, beispielsweise Streich-Papier, in einer Dicke von 500 µm aufgetragen und bei einer Temperatur von 200 °C geliert.

Der erhaltene Weich-PVC-Film wurde einem Kaffeetest wie in Beispiel 1 unterworfen, wodurch eine Verfärbung resultiert. Die Farbwerte wurden anschließend im Delta L,A,B Farbraum bestimmt. Die Referenz war jeweils die nicht angeschmutzte Filmfläche, d.h. der delta E ist die Differenz zwischen der nicht angeschmutzten Oberfläche und der gemäß Kaffeetest angeschmutzten und gereinigten Oberfläche.

| Weichmacher | Stabilisator | Füllstoff | Teile Füllstoff | DL* | Da* | Db* | DG | DE* |
|---|---|---|---|---|---|---|---|---|
| Jayflex L11P | ASM 711 | - | 0 | -3,46 | 0 | 5,79 | -1,1 | 6,74 |
| Jayflex L11P | ASM 711 | Omya3 | 2 | -4,17 | -0,06 | 6,89 | -0,9 | 8,05 |
| Jayflex L11P | ASM 711 | Omya3 | 4 | -4,53 | -0,04 | 7,35 | -1 | 8,63 |
| Jayflex L11P | ASM 711 | Omya3 | 8 | -5,28 | 0,03 | 8,49 | -1 | 9,99 |

In der zuvor gezeigten Untersuchung wurde ein Stabilisatorsystem auf Calciumbasis verwendet, wodurch ein Film auch ohne Füllstoff trotz aller Erwartungen eine hohe Verfärbung aufwies.

## Patentansprüche

1. Weich-PVC-Film oder Mehrschichtverbund mit mindestens einer Schicht aus dem Weich-PVC-Film, wobei der Weich-PVC-Film PVC und mindestens einen Weichmacher enthält und ferner mindestens eine Komponente umfasst, die ausgewählt ist aus:
i) einem Fettsäuresalz eines einwertigen Metallkations als Stabilisator;
ii) einem Perchloratsalz eines einwertigen Metallkations als Stabilisator, wobei das Perchloratsalz auf einem Träger aus einem Kunststoff oder einem anorganischen Material geträgert ist, wobei der Träger keine zweiwertigen Metallkationen enthält;
iii) Kern-Schale-Teilchen als farbgebendem Mittel, wobei der Kern aus einem Pigment gebildet ist und die Schale das Pigment verkapselt und keine zweiwertigen Metallkationen enthält,
wobei der Weich-PVC-Film ein farbgebendes Mittel enthält, welches ausgewählt ist aus der Komponente iii) und/oder einem davon verschiedenen farbgebenden Mittel und wobei in dem Weich-PVC-Film der Anteil an zweiwertigen Metallkationen, die nicht durch ein Hüllmaterial verkapselt sind, weniger als 0,1 Gew.-% beträgt.

2. Weich-PVC-Film oder Mehrschichtverbund nach Anspruch 1, wobei in dem Weich-PVC-Film der Anteil an zweiwertigen Metallkationen, die nicht durch ein Hüllmaterial verkapselt sind, weniger als 0,01 Gew.-%, bevorzugt weniger als 0,001 Gew.-%, beträgt, wobei der Weich-PVC-Film bevorzugter frei von zweiwertigen Metallkationen ist, die nicht durch ein Hüllmaterial verkapselt sind, und/oder
wobei in dem Weich-PVC-Film der Gesamtanteil an Ca²⁺-Ionen, Mg²⁺-Ionen und/oder Zn²⁺-Ionen, die nicht durch ein Hüllmaterial verkapselt sind, weniger als 0,1 Gew.-%, bevorzugt weniger als 0,01 Gew.-%, bevorzugter weniger als 0,001 Gew.-%, beträgt, wobei der Weich-PVC-Film bevorzugter frei von Ca²⁺-Ionen, Mg²⁺-Ionen und/oder Zn²⁺-Ionen ist, die nicht durch ein Hüllmaterial verkapselt sind.

3. Weich-PVC-Film oder Mehrschichtverbund nach einem der vorhergehenden Ansprüche, wobei
- das einwertige Metallkation des Fettsäuresalzes Natrium und/oder Kalium ist und/oder
- das einwertige Metallkation des Perchloratsalzes Natrium und/oder Kalium ist und/oder
- die Schale der Kern-Schale-Teilchen aus einem anorganischen Material, bevorzugt Siliciumdioxid oder Aluminiumoxid, oder einem organischen Polymer, bevorzugt ein Polyolefin, gebildet ist.

4. Weich-PVC-Film oder Mehrschichtverbund nach einem der vorhergehenden Ansprüche, wobei die Komponente ii) in dem Weich-PVC-Film enthalten ist.

5. Weich-PVC-Film oder Mehrschichtverbund nach einem der vorhergehenden Ansprüche, wobei der Träger, auf dem das Perchloratsalz eines einwertigen Metallkations geträgert ist, aus einem Kunststoff ausgewählt aus PVC oder einem anorganischen Material ausgewählt aus Siliciumdioxid oder Zeolith gebildet ist, wobei ein PVC-Träger bevorzugt ist, wobei das PVC des Trägers besonders bevorzugt ein Suspensions-PVC oder ein Mikrosuspensions-PVC ist.

6. Weich-PVC-Film oder Mehrschichtverbund nach einem der vorhergehenden Ansprüche, wobei der Anteil an Perchloratsalz eines einwertigen Metallkations in dem Träger 0,2 bis 20 Gew.-Teile, bevorzugt 1 bis 10 Gew.-Teile, pro 100 Gew-Teilen Träger beträgt, wobei der Träger bevorzugt ein PVC-Träger ist.

7. Weich-PVC-Film oder Mehrschichtverbund nach einem der vorhergehenden Ansprüche, wobei
- der Anteil an Fettsäuresalz eines einwertigen Metallkations, sofern vorhanden, 0,1 bis 10 Gew.-Teile, bevorzugt 0,2 bis 6 Gew.-Teile, bevorzugter 0,4 bis 4 Gew.-Teile, pro 100 Gew.-Teilen PVC beträgt, und/oder
- der Anteil an Perchloratsalz eines einwertigen Metallkations, sofern vorhanden, 0,001 bis 5 Gew.-Teile, bevorzugt 0,01 bis 3 Gew.-Teile, pro 100 Gew.-Teilen PVC beträgt, und/oder
- der Anteil an Kern-Schale-Teilchen, sofern vorhanden, 0,01 bis 25 Gew.-Teile, bevorzugt 0,01 bis 10 Gew.-Teile, pro 100 Gew.-Teilen PVC beträgt.

8. Weich-PVC-Film oder Mehrschichtverbund nach einem der vorhergehenden Ansprüche, wobei der Mehrschichtverbund ein Kunstleder ist, wobei der Weich-PVC-Film bevorzugt als farbgebende Deckschicht vorgesehen ist.

9. Weich-PVC-Film oder Mehrschichtverbund nach einem der vorhergehenden Ansprüche, wobei der Weich-PVC-Film oder der Mehrschichtverbund, insbesondere Kunstleder, mit einer oder mehreren Lackschichten beschichtet ist, wobei eine Lackschicht bevorzugt eine ölabweisende Lackschicht ist.

10. Weich-PVC-Film oder Mehrschichtverbund nach einem der vorhergehenden Ansprüche mit einem verbesserten Anschmutzverhalten, insbesondere gegenüber Kaffeeflecken.

11. Weich-PVC-Film oder Mehrschichtverbund nach einem der vorhergehenden Ansprüche, erhältlich nach einem Verfahren gemäß Anspruch 12 oder 13.

12. Verfahren zur Herstellung eines Weich-PVC-Films oder eines Mehrschichtverbunds nach einem der Ansprüche 1 bis 10, umfassend
a) Mischen der Komponenten des PVC-Films, umfassend PVC und mindestens einen Weichmacher und mindestens eine Komponente, die ausgewählt ist aus:
i) einem Fettsäuresalz eines einwertigen Metallkations als Stabilisator;
ii) einem Perchloratsalz eines einwertigen Metallkations als Stabilisator, wobei das Perchloratsalz auf einem Träger aus einem Kunststoff oder einem anorganischen Material geträgert ist, wobei der Träger keine zweiwertigen Metallkationen enthält;
iii) Kern-Schale-Teilchen als farbgebendem Mittel, wobei der Kern aus einem Pigment gebildet ist und die Schale das Pigment verkapselt und keine zweiwertigen Metallkationen enthält,
unter Bildung einer Mischung, wobei die Mischung ein farbgebendes Mittel als Komponente enthält, welches ausgewählt ist aus der Komponente iii) und/oder einem davon verschiedenen farbgebenden Mittel,
b) Aufbringen der gebildeten Mischung auf ein Substrat oder Formen der gebildeten Mischung und
c) gegebenenfalls Trocknen und/oder Ausgelieren der aufgebrachten oder geformten Mischung unter Bildung des Weich-PVC-Films.

13. Verfahren nach Anspruch 12, wobei die in Schritt a) hergestellte Mischung Wasser und/oder ein organisches Lösungsmittel, bevorzugt Wasser, umfasst, in Schritt b) die Mischung auf ein Substrat aufgebracht wird und in Schritt c) die aufgebrachte Mischung bei einer erhöhten Temperatur, bevorzugt bei einer Temperatur im Bereich von 100 bis 250 °C, getrocknet und/oder ausgeliert wird, um den PVC-Film zu bilden.

14. Verwendung eines Weich-PVC-Films oder eines Mehrschichtverbunds nach einem der Ansprüche 1 bis 11 als Anti-Schmutz-Oberfläche, insbesondere gegenüber Kaffeeflecken, wobei der Mehrschichtverbund bevorzugt ein Kunstleder ist.

## Claims

1. Soft-PVC film or multilayer composite having at least one layer of the soft-PVC film, where the soft-PVC film contains PVC and at least one plasticizer and further comprises at least one component selected from:
i) a fatty acid salt of a monovalent metal cation as stabilizer;
ii) a perchlorate salt of a monovalent metal cation as stabilizer, where the perchlorate salt is supported on a support made of a plastic or an inorganic material, where the support does not contain any divalent metal cations;
iii) core-shell particles as colouring agent, where the core is formed from a pigment and the shell encapsulates the pigment and does not contain any divalent metal cations,
where the soft-PVC film contains a colouring agent which is selected from component iii) and/or a colouring agent different therefrom and where the proportion of divalent metal cations not encapsulated by a casing material in the soft-PVC film is less than 0.1% by weight.

2. Soft-PVC film or multilayer composite according to Claim 1, where the proportion of divalent metal cations not encapsulated by a casing material in the soft-PVC film is less than 0.01% by weight, preferably less than 0.001% by weight, where the soft-PVC film is more preferably free of divalent metal cations not encapsulated by a casing material, and/or
where the total proportion of Ca²⁺ ions, Mg²⁺ ions and/or Zn²⁺ ions not encapsulated by a casing material in the soft-PVC film is less than 0.1% by weight, preferably less than 0.01% by weight, more preferably less than 0.001% by weight, where the soft-PVC film is more preferably free of Ca²⁺ ions, Mg²⁺ ions and/or Zn²⁺ ions not encapsulated by a casing material.

3. Soft-PVC film or multilayer composite according to either of the preceding claims, where
- the monovalent metal cation of the fatty acid salt is sodium and/or potassium and/or
- the monovalent metal cation of the perchlorate salt is sodium and/or potassium and/or
- the shell of the core-shell particles is formed from an inorganic material, preferably silicon dioxide or aluminium oxide, or an organic polymer, preferably a polyolefin.

4. Soft-PVC film or multilayer composite according to any of the preceding claims, where component ii) is present in the soft-PVC film.

5. Soft-PVC film or multilayer composite according to any of the preceding claims, where the support on which the perchlorate salt of a monovalent metal cation is supported is formed from a plastic selected from PVC or an inorganic material selected from silicon dioxide or zeolite, where a PVC support is preferred, where the PVC of the support is particularly preferably a suspension PVC or a microsuspension PVC.

6. Soft-PVC film or multilayer composite according to any of the preceding claims, where the proportion of perchlorate salt of a monovalent metal cation in the support is 0.2 to 20 parts by weight, preferably 1 to 10 parts by weight, per 100 parts by weight of support, where the support is preferably a PVC support.

7. Soft-PVC film or multilayer composite according to any of the preceding claims, where
- the proportion of fatty acid salt of a monovalent metal cation, if present, is 0.1 to 10 parts by weight, preferably 0.2 to 6 parts by weight, more preferably 0.4 to 4 parts by weight, per 100 parts by weight of PVC, and/or
- the proportion of perchlorate salt of a monovalent metal cation, if present, is 0.001 to 5 parts by weight, preferably 0.01 to 3 parts by weight, per 100 parts by weight of PVC, and/or
- the proportion of core-shell particles, if present, is 0.01 to 25 parts by weight, preferably 0.01 to 10 parts by weight, per 100 parts by weight of PVC.

8. Soft-PVC film or multilayer composite according to any of the preceding claims, where the multilayer composite is an artificial leather, where the soft-PVC film is preferably provided as a colour-imparting top layer.

9. Soft-PVC film or multilayer composite according to any of the preceding claims, where the soft-PVC film or the multilayer composite, in particular artificial leather, is coated with one or more coating layers, where a coating layer is preferably an oil-repellent coating layer.

10. Soft-PVC film or multilayer composite according to any of the preceding claims having improved soiling behaviour, particularly in relation to coffee stains.

11. Soft-PVC film or multilayer composite according to any of the preceding claims, obtainable by a process according to Claim 12 or 13.

12. Process for producing a soft-PVC film or a multilayer composite according to any of Claims 1 to 10, comprising
a) mixing the components of the PVC film, comprising PVC and at least one plasticizer and at least one component selected from:
i) a fatty acid salt of a monovalent metal cation as stabilizer;
ii) a perchlorate salt of a monovalent metal cation as stabilizer, where the perchlorate salt is supported on a support made of a plastic or an inorganic material, where the support does not contain any divalent metal cations;
iii) core-shell particles as colouring agent, where the core is formed from a pigment and the shell encapsulates the pigment and does not contain any divalent metal cations,
to form a mixture, where the mixture contains a colouring agent as a component which is selected from component iii) and/or a colouring agent different therefrom,
b) applying the formed mixture to a substrate or shaping the formed mixture and
c) optionally drying and/or gelling the applied or shaped mixture to form the soft-PVC film.

13. Process according to Claim 12, where the mixture produced in step a) comprises water and/or an organic solvent, preferably water, in step b) the mixture is applied to a substrate and in step c) the applied mixture is dried and/or gelled at an elevated temperature, preferably at a temperature in the range of 100°C to 250°C, in order to form the PVC film.

14. Use of a soft-PVC film or a multilayer composite according to any of Claims 1 to 11 as an anti-dirt surface, particularly in relation to coffee stains, where the multilayer composite is preferably an artificial leather.

## Revendications

1. Film souple en PVC ou composite multicouche présentant au moins une couche constituée par le film souple en PVC, le film souple en PVC contenant du PVC et au moins un plastifiant et comprenant en outre au moins un composant, qui est choisi parmi :
i) un sel d'acide gras d'un cation métallique monovalent en tant que stabilisant ;
ii) un sel perchlorate d'un cation métallique monovalent en tant que stabilisant, le sel perchlorate étant supporté sur un support en matériau synthétique ou en un matériau inorganique, le support ne contenant pas de cations métalliques bivalents ;
iii) des particules à noyau-coquille en tant qu'agent colorant, le noyau étant formé d'un pigment et la coquille encapsulant le pigment et ne contenant pas de cations métalliques bivalents,
le film souple en PVC contenant un agent colorant qui est choisi parmi le composant iii) ou un agent colorant différent de celui-ci et la proportion de cations métalliques bivalents, qui ne sont pas encapsulés par un matériau d'enrobage, dans le film souple en PVC étant inférieure à 0,1% en poids.

2. Film souple en PVC ou composite multicouche selon la revendication 1, la proportion de cations métalliques divalents, qui ne sont pas encapsulés par un matériau d'enrobage, dans le film souple en PVC étant inférieure à 0,01% en poids, de préférence inférieure à 0,001% en poids, le film souple en PVC étant de préférence exempt de cations métalliques bivalents qui ne sont pas encapsulés par un matériau d'enrobage et/ou
la proportion totale d'ions Ca²⁺, d'ions Mg²⁺ et/ou d'ions Zn²⁺, qui ne sont pas encapsulés par un matériau d'enrobage, dans le film souple en PVC étant inférieure à 0,1% en poids, de préférence inférieure à 0,01 % en poids, plus préférablement inférieure à 0,001% en poids ou le film souple en PVC étant plus préférablement exempt d'ions Ca²⁺, d'ions Mg²⁺ et/ou d'ions Zn²⁺ qui ne sont pas encapsulés par un matériau d'enrobage.

3. Film souple en PVC ou composite multicouche selon l'une des revendications précédentes,
- le cation métallique monovalent du sel d'acide gras étant le sodium et/ou le potassium et/ou
- le cation métallique monovalent du sel perchlorate étant le sodium et/ou le potassium et/ou
- la coquille des particules à noyau-coquille étant constituée par un matériau inorganique, de préférence le dioxyde de silicium ou le dioxyde d'aluminium, ou par un polymère organique, de préférence une polyoléfine.

4. Film souple en PVC ou composite multicouche selon l'une des revendications précédentes, le composant ii) étant contenu dans le film souple en PVC.

5. Film souple en PVC ou composite multicouche selon l'une des revendications précédentes, le support, sur lequel le sel perchlorate d'un cation métallique monovalent est supporté, étant constitué par un matériau synthétique choisi parmi le PVC ou un matériau inorganique choisi parmi le dioxyde de silicium ou une zéolithe, un support en PVC étant préféré, le PVC du support étant de manière particulièrement préférée un PVC en suspension ou un PVC en microsuspension.

6. Film souple en PVC ou composite multicouche selon l'une des revendications précédentes, la proportion de sel perchlorate d'un cation métallique monovalent dans le support étant de 0,2 à 20 parties en poids, de préférence de 1 à 10 parties en poids, par 100 parties en poids de support, le support étant de préférence un support en PVC.

7. Film souple en PVC ou composite multicouche selon l'une des revendications précédentes,
- la proportion de sel d'acide gras d'un cation monovalent, pour autant qu'il soit présent, étant de 0,1 à 10 parties en poids, de préférence de 0,2 à 6 parties en poids, plus préférablement de 0,4 à 4 parties en poids par 100 parties en poids de PVC, et/ou
- la proportion de sel perchlorate d'un cation monovalent, pour autant qu'il soit présent, étant de 0,001 à 5 parties en poids, de préférence de 0,01 à 3 parties en poids, par 100 parties en poids de PVC, et/ou
- la proportion de particules à noyau-coquille, pour autant qu'elles soient présentes, étant de 0,01 à 25 parties en poids, de préférence de 0,01 à 10 parties en poids, par 100 parties en poids de PVC.

8. Film souple en PVC ou composite multicouche selon l'une des revendications précédentes, le composite multicouche étant un cuir synthétique, le film souple en PVC étant de préférence prévu en tant que couche de recouvrement colorante.

9. Film souple en PVC ou composite multicouche selon l'une des revendications précédentes, le film souple en PVC ou le composite multicouche, en particulier un cuir synthétique, étant revêtu d'une ou de plusieurs couches de laque, une couche de laque étant de préférence une couche de laque oléophobe.

10. Film souple en PVC ou composite multicouche selon l'une des revendications précédentes présentant une résistance améliorée aux salissures, en particulier aux taches de café.

11. Film souple en PVC ou composite multicouche selon l'une des revendications précédentes, pouvant être obtenu selon un procédé selon la revendication 12 et 13.

12. Procédé de fabrication d'un film souple en PVC ou d'un composite multicouche selon l'une des revendications 1 à 10, comprenant
a) le mélange des composants du film en PVC, comprenant du PVC et au moins un plastifiant et au moins un composant qui est choisi parmi :
i) un sel d'acide gras d'un cation métallique monovalent en tant que stabilisant ;
ii) un sel perchlorate d'un cation métallique monovalent en tant que stabilisant, le sel perchlorate étant supporté sur un support en matériau synthétique ou en un matériau inorganique, le support ne contenant pas de cations métalliques bivalents ;
iii) des particules à noyau coquille en tant qu'agent colorant, le noyau étant formé d'un pigment et la coquille encapsulant le pigment et ne contenant pas de cations métalliques bivalents,
avec formation d'un mélange, le mélange contenant un agent colorant en tant que composant, qui est choisi parmi le composant iii) et/ou un agent colorant différent de celui-ci,
b) application du mélange formé sur un substrat ou moulage du mélange formé et
c) le cas échéant séchage et/ou gélification du mélange appliqué ou moulé avec formation du film souple en PVC.

13. Procédé selon la revendication 12, le mélange préparé dans l'étape a) comprenant de l'eau et/ou un solvant organique, de préférence de l'eau, dans l'étape b), le mélange étant appliqué sur un substrat et, dans l'étape c), le mélange appliqué étant séché et/ou gélifié à une température élevée, de préférence à une température dans la plage de 100 à 250°C pour former le film en PVC.

14. Utilisation d'un film souple en PVC ou d'un composite multicouche selon l'une des revendications 1 à 11 en tant que surface antisalissure, en particulier par rapport aux taches de café, le composite multicouche étant de préférence un cuir synthétique.
